# EUROPÄISCHE PATENTSCHRIFT

(11) **EP 0 578 605 B1**
(45) Veröffentlichungstag und Bekanntmachung des Hinweises auf die Patenterteilung: **04.03.1998**
(21) Anmeldenummer: 93610041.1
(22) Anmeldetag: 02.07.1993
(51) Int. Cl.: C25D 3/66

(54) **Schmelzbad und Verfahren zur elektrolytischen Oberflächenbeschichtung**
Fused-salt bath and process for electrolytic surface coating
Bain de sel fondu et procédé de revêtement électrolytique d'une surface

(30) Priorität: 08.07.1992 DK 89792
(43) Veröffentlichungstag der Anmeldung: 12.01.1994
(73) Patentinhaber: Danfoss A/S, 6430 Nordborg (DK)
(72) Erfinder: von Barner, Jens Henrik, DK-4000 Roskilde (DK); Christensen, Erik, DK-2820 Gentofte (DK); Bjerrum, Niels Janniksen, DK-2920 Charlottenlund (DK)

(56) Entgegenhaltungen:
- US-A- 2 905 599

## Beschreibung

Die Erfindung betrifft ein Schmelzbad der in Einleitung des Anspruchs 1 angegebenen Art.

Hochschmelzende Metalle (Niob, Tantal, Zirkon, Molybdän, Wolfram u.s.w.) sind im allgemeinen sehr widerstandsfähig gegenüber Korrosion in sauren und oxidierenden Medien, z.B. werden Nb und Ta nur in geringem Maße von 200° C warmer konzentrierter Schwefelsäure und elementärem Chlor angegriffen. Außerdem können sie hohen Temperaturen (Schmelzpunkte > 2000°C) in nicht oxidierender Atmosphäre widerstehen.

Die Verwendungsmöglichkeiten für Beschichtungen aus Niob- und Tantalmetall als Korrosionsschutz für besonders beanspruchte Teile in Ventilen, Durchflußmessern, Pumpen und ähnlichem sind in der chemischen Industrie und anderen Industrien zahlreich, weil hier große Forderungen an die Korrosionsfestigkeit gestellt werden.

Beschichtungen aus hochschmelzenden Metallen können elektrolytisch aus chlorid- und fluoridhaltigen Salzschmelzen ausgefällt werden. In der Literatur sind derartige Verfahren beschrieben (G.W. Mellors und S. Senderoff, US Pat. 1969, No. 3,444,058, J.E. Perry, US Pat. 1968, No. 3,371,020, G.P. Capsimalis, E.S. Chen, R.E. Peterson and I. Ahmad, J. Appl. Electrochem. 17, 253 (1987), P. Los and J. Joslak, B. Electrochem. 5, 829 (1989), P. Taxil and J. Mahenc, J. Appl. Electrochem. 17, 261 (1987)), aber es hat sich in der Praxis als sehr schwierig erwiesen, technisch und wirtschaftlich zufriedenstellende Ergebnisse zu erreichen, insbesonder bezüglich Niobbeschichtungen. Es ist unter anderem schwierig, Ausfällungen zu vermeiden, die Alkalimetalle, Oxide und komplexe Oxosalze der hochschmelzenden Metalle beinhalten.

Den oben beschriebenen Bädern für elektrolytische Oberflächenbeschichtung ist gemeinsam, daß sie als Anionen nur Fluorid und komplexe Fluoride und in einzelnen Fällen Chloride enthalten (V.I. Konstantinov, E.G. Plolyakov and P.T. Stangrit, Electrochemica Acta 26, 445 (1981), A.N. Baimakov, S.A. Kuznetsov, E.G. Polyakov and P.T. Stangrit, Elektrokhim 21, 597 (1985)). Chloridhaltige Bäder haben jedoch zumeist dendritische Ausfällungen ergeben, oder die Bildung von niedrigeren, positiven Oxidationsstufen der hochschmelzenden Metalle verursacht. Bisher hat man angenommen, daß sogar kleine Oxidmengen für die Ausfällqualität schädlich sind, wenn reine Fluoridbäder verwendet werden. In der Literatur sind allerdings Verfahren beschrieben, wo Niob aus gemischten Fluorid-Chlorid-Schmelzen mit Zusatz von K₂NbF₇ und Nb₂O₅ an der Kathode ausgefällt wird (V.I. Konstantinov, E.G. Polyakov and P.T. Stangrit, Electrochemica Acta 26, 445 (1981), A.N. Baimakov, S.A. Kuznetsov, E.G. Polyakov and P.T. Stangrit, Elektrokhim 21, 597 (1985)).

Aus der US-PS No. 1,815,054 ist ausserdem ein Verfahren bekannt, bei dem hochschmelzende Metalle, insbesondere Tantal, durch Elektrolyse von Schmelzbädern aus Alkalimetallhaliden (insbesondere Fluorid) mit Zusatz von Alkalimetall-hochschmelzendes Metall-halogenid Doppelsalzen und einem ionisierbaren Sauerstoffhaltigen Salz des hochschmelzenden Metalls hergestellt werden können. Bei diesem Verfahren erhält man das hochschmelzende Metall in Pulverform und nicht als eine zusammenhängende Oberflächenschicht auf der Kathode. Es wird keine Reduktion des Schmelzbads verwendet, und die Sauerstoffhaltige Verbindung wird an der Anode zersetzt.

Die vorliegende Erfindung ist von der in der Einleitung des Anspruchs 1 angebenen Art, und ist geprägt durch die im kennzeichnenden Teil des Anspruch 1 angegebenen Merkmale. Bei der erfindungsgemässen Verwendung von Salzschmelzbädern werden die bisher bekannten Nachteile vermieden, z.B. unreine und unzusammenhängende Oberflächenschichten, und die Plattierung mit den genannten Metallen kann kontinuierlich mit einem wirtschaftlich und technisch zufriedenstellendem Ergebnis ausgeführt werden.

Die Erfindung betrifft ebenfalls ein Verfahren der in der Einleitung des Anspruchs 4 angegeben Art, das durch die im kennzeichnenden Teil des Anspruchs 4 angegebenen Merkmale geprägt ist.

Die erfindungsgemässen Salzschmelzbäder beinhalten außer den Fluoridanionen auch eine wesentliche Menge Oxidanionen. Derart zusammengesetzte Bäder können für die elektrolytische Plattierung von feinkristallinen kohärenten und haftenden Oberflächenschichten aus hochschmelzenden Metallen verwendet werden.

Plattierungen mit hochschmelzenden Metallen aus Fluoridbädern mit Zusatz von Oxidanionen sind bisher nicht bekannt gewesen, und die Verwendung dieser Bäder hat wie erwähnt große Vorteile sowohl technischer als auch wirtschaftlicher Art. Dies ist mittels Untersuchung der Stromausbeute sowie durch Elektronmikroskopie und EDX-Analysen (Energiedispersive Röntgenspektroskopie) des ausgefällten Metalls nachgewiesen.

Bei Plattierung muß der Inhalt des Schmelzbads an Metallionen des auszufällenden hochschmelzenden Metalls zwischen 1,0 und 8 Atom % liegen, und das Molverhältnis zwischen Oxid und Metall muß im Intervall 0,1 bis 1,5 liegen, um kohärente Oberflächenschichten aus reinem Metall bei Arbeitstemperaturen zwischen dem Schmelzpunkt und etwa 900°C zu erreichen.

Das Redoxniveau des Schmelzbads muß durch Zugabe eines Redoxmittels auf einem passenden Wert gehalten werden.

Dies kann das hochschmelzende Metall in Metallform oder eine Verbindung mit der gleichen Wirkung sein.

Die elektrolytische Ausfällung muß in einer inerten, nicht oxidierenden Atmosphäre aus z.B. Argon, Neon, trockenem Stickstoff oder unter Vakuum erfolgen.

Die erfindungsgemäße Badzusammensetzung ist nicht korrosiver, so daß Behälter und ähnliches aus irgendwelchem Material verwendet werden können, das nicht wesentlich mit der Schmelze reagiert, z.B. glasartiger Kohlenstoff, Graphit, stabilisierende Zirkonoxide, Nickel und nickelhaltige Materialien, Sialone und Aluminiumnitrid.

Die Kathode, auf der das Metall ausgefällt wird, muß aus einem elektrisch leitenden, festen Material bestehen, das nicht in zu hohem Maße mit dem Schmelzelektrolyt reagiert. Dies kann Stahl, legierter Stahl, Graphit, Nickel, nickelhaltige Legierungen oder Kupfer sein.

Die Anode kann aus dem auszufällenden Metall bestehen, z.B. in Form von Stangen, Metallfolie oder Platten in verschiedenen geometrischen Ausbildungen. Die Anode dient somit als Quelle für das auszufällende Metall, und hält außerdem die Oxidationsstufe des hochschmelzenden Metalls im Schmelzbad im gewünschten Bereich fest.

Das Elektrolytbad kann auch als Metallquelle verwendet werden. In diesem Fall kann eine inerte Anode aus beispielsweise Graphit, glasartigem Kohlenstoff oder Platin verwendet werden. Bei Verwendung des Elektolytbads als Metallquelle müssen der Schmelze Metallionen zugesetzt werden, so daß die Konzentration des auszufällenden Metalls innerhalb des gewünschten Intervalls gehalten wird. Außerdem muß ein Reduktionsmittel zugeführt werden, z.B. das betreffende hochschmelzende Metall, damit die Oxidationsstufe korrekt wird.

Die erfindungsgemäße Badzusammensetzung basiert darauf, daß Alkalifluorid-Schmelzmischungen mit Zusatz von Niob/Tantal-Fluoriden, Niob/Tantal-Oxiden, Niob/Tantal Oxofluoriden oder Mischungen hiervon als Elektrolyt verwendet werden, sowie Oxid in ausreichender Menge, um das Metall/Oxid Verhältnis in dem gewünschten Intervall zu halten.

Die bevorzugte Grundschmelze (Lösungsmittel) ist die eutektische Mischung aus LiF-NaF-KF. Dieser Mischung wird Niob/Tantal in Form von Fluoriden, Oxofluoriden, komplexen Fluoriden/Oxofluoriden oder Oxiden zugesetzt. Um den korrekten Oxidinhalt der Schmelze zu erreichen, wird diese eventuell mit beigemischten Oxiden der 1. oder 2. Hauptgruppe, und/oder Oxiden oder Oxofluoriden des auszufällenden Metalls justiert. Diese Bestandteile bilden das Elektrolytbad.

### Beispiel 1.

Niob wurde aus einer Schmelze mit dem Inhalt 2,7 Mol % Niob und 2,7 Mol % Oxid mit eutektischem LiF-NaF-KF als Grundschmelze auf eine Stange aus niedriggekohltem Stahl plattiert. Niob wurde als K₂NbF₇ und das Oxid als Na₂O zugesetzt. Die Anode bestand aus einer 1 mm dicken Niob-platte. Prozeßtemperatur 700°C, Stromdichte (kathodisch) 77 mA/cm². Vor der Elektrolyse war die Niob-Anode 3 Stunden lang in das Elektrolytbad eingetaucht. Die kathodische Stromausbeute war 95%. Die ausgefällte Oberflächenschicht war kristallin, kohärent und haftete gut am Substrat aus niedriggekohltem Stahl. EDX-Analysen zeigten, daß die Schicht aus 100% Niob bestand.

### Beispiel 2

Niob wurde unter den gleichen Prozeßbedingungen wie in Beispiel 1 auf Kohlenstoffstahl plattiert. Der Schmelzelektrolyt war eine eutektische Mischung aus LiF-NaF-KF mit einem Niobinhalt von 3,2 Mol % und einem Oxidinhalt von 3,2 Mol%. Die ausgefällte Oberflächenschicht bestand aus reinem Niob (EDX-Analyse), war feinkristallin, kohärent und haftete gut am Substrat. Die kathodische Stromausbeute war 77%.

### Beispiel 3.

Niob wurde unter den gleichen Prozeßumständen wie in Beispiel 1 auf Kohlenstoffstahl ausgefällt. Der Schmelzelektrolyt war eine eutektische Mischung aus LiF-NaF-KF mit beigefügtem oxidhaltigem NbF₅. Der Inhalt von Niob und Oxid, war jeweils 2,7 und etwa 3,2 Mol %. Die ausgefällte Schicht war kohärent, feinkristallin und haftete gut an der Unterlage aus Stahl. EDX-Anlalysen zeigten, daß die Oberflächenschicht 100% Niob war. Die kathodische Stromausbeute war 56%.

### Beispiel 4.

Tantal wurde aus einer Grundschmelze aus eutektischem LiF-NaF-KF mit zugesetztem K₂TaF₇ und Na₂O auf Kohlenstoffstahl ausgefällt. Der Mol % von Tantal und Oxid, war jeweils 2,7 und etwa 2,0. Als Anode wurde ein Zylinder aus 1 mm dicker Tantalfolie verwendet. Vor der Elektrolyse war die Anode 3 Stunden lang eingetaucht. Die Prozeßtemperatur war 700°C. Die ausgefällte Oberflächenschicht bestand aus reinem Tantalmetall, war kohärent, feinkristallin und haftede gut an der Unterlage aus niedriggekohltem Stahl. Die kathodische Stromausbeute war 78%.

## Patentansprüche

1. Schmelzbad für die elektrolystische Oberflächenbeschichtung mit einem der hochschmelzenden Metalle Nb, Ta, W oder Mo, insbesondere Niob oder Tantal, auf der Basis einer Salzschmelze aus Alkalimetallfluoriden und einem Fluorid des hochschmelzenden Metalls,
dadurch gekennzeichnet,
daß der Inhalt des Bades an Metallionen des hochschmelzenden Metalls zwischen 1 und 8 Atom % liegt;
daß das Bad Oxidanionen enthält und
mit dem hochschmelzenden Metall in metallischer Form in Berührung ist oder
ein entsprechendes Redoxmittel enthält; und
daß das Molverhältnis zwischen Oxidanionen und Metallionen des hochschmelzenden Metalls im Intervall 0,1 bis 1,5 liegt.

2. Bad nach Anspruch 1, dadurch gekennzeichnet, daß die Oxidanionen in Form eines Alkalimetalloxids oder eines Oxids, Oxofluorids oder komplexen Oxofluorids des hochschmelzenden Metalls zugegeben werden.

3. Bad nach Anspruch 1-2, dadurch gekennzeichnet, daß die Metallionen des hochschmelzenden Metalls in Form eines Fluorids, eines Chlorids, eines komplexen Fluorids, eines komplexen Chlorids, eines Oxids, eines Oxofluorids oder eines komplexen Oxofluorids des hochschmelzenden Metalls zugegeben werden.

4. Verfahren für die elektrolystische Oberflächenbeschichtung mit einem der hochschmelzenden Metalle Nb, Ta, W oder Mo, insbesondere Niob und Tantal, in einer inerten, nicht oxidierenden Atmosphäre oder unter Vakuum, dadurch gekennzeichnet, daß für die Elektrolyse ein Bad mit einer Zusammensetzung nach einem der Ansprüche 1-3 verwendet wird.

## Claims

1. Melt bath for electrolytic surface-coating with one of the high melting point metals Nb, Ta, W or Mo, especially niobium or tantalum, based on a salt melt of alkali metal fluorides and a fluoride of the high melting point metal,
characterized in that
the content, in the bath, of metal ions of the high melting point metal is from 1 to 8 atom %;
the bath comprises oxide anions and
is in contact with the high melting point metal in metallic form or
comprises an appropriate redox agent; and
the molar ratio of oxide anions to metal ions of the high melting point metal is in the range 0.1 to 1.5.

2. Bath according to claim 1, characterized in that the oxide anions are added in the form of an alkali metal oxide or an oxide, oxofluoride or complex oxofluoride of the high melting point metal.

3. Bath according to claim 1-2, characterized in that the metal ions of the high melting point metal are added in the form of a fluoride, a chloride, a complex fluoride, a complex chloride, an oxide, an oxofluoride or a complex oxofluoride of the high melting point metal.

4. Process for electrolytic surface-coating with one of the high melting point metals Nb, Ta, W or Mo, especially niobium and tantalum, in an inert, non-oxidising atmosphere or *in vacuo,* characterized in that a bath having a composition according to any one of claims 1 to 3 is used for the electrolysis.

## Revendications

1. Bain de fusion pour le revêtement électrolytique de surfaces avec des métaux à point de fusion élevé Nb, Ta, W ou Mo, en particulier NioB ou le tantale, à base d'une fusion saline à partir de fluorures de métaux alcalins et d'un fluorure de métal à haut point de fusion,
caractérisé en ce que
la teneur du bain en ions métalliques du métal à point de fusion élevé se situe entre 1 et 8 % en atomes ;
le bain contient des anions oxydes ; et
vient en contact avec le métal à point de fusion élevé sous forme métallique ou
contient un agent d'oxydoréduction correspondant; et
en ce que le rapport molaire entre les anions oxydes et les ions métalliques du métal à point de fusion élevé se situe dans une plage de 0,1 à 1,5.

2. Bain de fusion selon la revendication 1, caractérisé en ce que les anions oxydes sont ajoutés sous forme d'un oxyde de métaux alcalins ou d'un oxyde d'un oxofluorure ou d'un oxofluorure complexe du métal à point de fusion élevé.

3. Bain de fusion selon la revendication 1-2, caractérisé en ce que les ions métalliques du métal à point de fusion élevé sont ajoutés sous forme d'un fluorure, d'un chlorure, d'un fluorure complexe, d'un chlorure complexe, d'un oxyde, d'un oxofluorure ou d'un oxofluorure complexe du métal à point de fusion élevé.

4. Procédé pour le revêtement de surfaces électrolytiques avec l'un des métaux à point de fusion élevé Nb, Ta, W ou Mo, en particulier NioB ou le tantale, dans une atmosphère inerte non oxydante ou sous vide, caractérisé en ce que pour l'électrolyse, on utilise un bain ayant une composition selon l'une des revendications 1 - 3.
